# FASCICULE DE BREVET EUROPEEN

(11) **EP 0 022 415 B1**
(45) Date de publication et mention de la délivrance du brevet: **14.12.1983**
(21) Numéro de dépôt: 80401022.1
(22) Date de dépôt: 04.07.1980
(51) Int. Cl.: H01B 7/28, H01B 3/44

(54) **Câble électrique à isolant cellulaire, et procédé de préparation de celui-ci**
Elektrisches Kabel mit zellförmigem Isolationsmaterial und Verfahren zu seiner Herstellung
Electric cable with cellular insulation material and method of its manufacture

(30) Priorité: 09.07.1979 FR 7917741
(43) Date de publication de la demande: 14.01.1981
(73) Titulaire: LES CABLES DE LYON Société anonyme dite:, 69353 Lyon Cedex 2 (FR)
(72) Inventeur: Sandjivy, Henri, F-69005 Lyon (FR); Ormili, Bernard, F-69008 Lyon (FR)
(74) Mandataire: Weinmiller, Jürgen

## Description

La présente invention concerne un câble électrique pour basse ou moyenne tension, à isolant cellulaire constitué par du polychlorure de vinyle et formant en même temps gaine d'étanchéité.

Connaît, par le document BE-A 666019, un procédé permettant d'obtenir des câbles à isolant cellulaire en poly-chlorure de vinyle, matériau moins dense et moins coûteux que le polyéthylène Ce procédé ne permet pas d'obtenir des isolants satisfaisants pour un usage industriel, car ceux-ci doivent être additionnés de plastifiants et de charges pour permettre leur usage en câblerie, et les essais effectués jusqu'ici ne donnaient que des câbles d'épaisseur très irrégulière.

La présente invention a pour but de procurer un câble électrique à isolant cellulaire, en poly- chlorure de vinyle formant en même temps. gaine d'étanchéité qui présente une épaisseur uniforme, une expansion de l'isolant qui ne soit pas excessive, une structure fine et un aspect superficiel assez lisse, permettant son application en fabrication industrielle.

Le câble électrique selon l'invention est caractérisé en ce que son isolant est expansé jusqu'à un pourcentage en volume de pores fermés de 20 à 40%, par addition de grains très fins d'un agent d'expansion chimique de point de décomposition compris entre 180° et 200°C.

Il répond en outre de préférence à au moins l'une des caractéristiques suivantes:
- L'agent d'expansion chimique est l'azo- jicarbonamide.
- L'agent d'expansion chimique est en grains de dimension moyenne d'environ 10 nicxons.
- L'agent d'expansion chimique est en proportion ponérale de 0,05 à 0,5% en poids.
- Le polychlorure de vinyle est également additionné d'un agent de nucléation.
- L'agent de nucléation est du talc en grains ins.
- Le talc en grains fins est en proportion d'environ 0,5% en poids.

L'invention porte aussi sur un procédé de fabrication d'un câble électrique tel que défini ci-dessus, caractérisé en ce que l'on fait passer dans une extrudeuse dont la température de la tête est maintenue entre 160° et 180°C, d'une part par le poinçon un conducteur électrique, d'autre part par la matrice périphérique du poly- chlorure de vinyle additionné de grains très fins d'un agent d'expansion chimique de point de décomposition compris entre 180° et 200°C.

Il est décrit ci-après à titre d'exemple la fabrication de câbles électriques à basse ten- sion à isolant en poly-chlorure de vinyle selon l'invention et leurs propriétés en fonction des matériaux utilisés et des conditions opératoires.

On a utilisé un fil de cuivre de 0,9 mm de diamètre que l'on a gainé de poly-chlorure de vinyle plastifié vendu sous la désignation commerciale "Benvic KI 80/100", additionné d'un agent gonflant formé d'azodicarbonamide, et dans certains cas de talc jouant le rôle d'agent de nucléation.

L'agent gonflant était ajouté au poly-chlorure de vinyle par enrobage au pétrin (avec addition d'environ 0,5% en poids d'agent mouillant). On a utilisé soit le produit vendu sous la désignation commerciale "Celogen AZ" par la Société Chevassus, soit celui vendu sous la désignation commerciale "AZB" par la Société Française d'Organo-Synthèse. La tête d'application du poly-chlorure de vinyle était à vis de refoulement de la matière plastique d'un type classique, utilisée notemment- pour le polyéthylène, avec un filtre formé par un tamis 30/60/120/60, un poinçon de diamètre 0,92 mm et une filière de diamètre 2,2 mm. La vitesse de la vis de refoulement était de 68 tours/minute, et la vitesse de tirage de 50 m/min. Pour certains des essais, le fil de cuivre était préchauffé.

Le tableau ci-dessous résume les résultats des essais.

Bien que le câble électrique et le procédé de préparation qui ont été décrits en référence aux exemples paraissent les formes de réalisation préférables de l'invention, on comprendra que diverses modifications peuvent leur être apportées sans sortir de la portée des revendications. En particulier, certains additifs non nuisibles à l'expansion contrôlée du poly- chlorure de vinyle peuvent être ajoutés, et les conditions d'extrusion peuvent être modifiées dans une certaine mesure sous la même réserve.

L'invention s'applique en particulier à l'isolation de câbles et conducteurs électriques pour basse tension.

## Revendications

1. Câble électrique pour basse ou moyenne tension, à isolant cellulaire constitué par du polychlorure de vinyle et formant en même temps gaine d'étanchéité; caractérisé en ce que ledit isolant est expansé jusqu'à un pourcentage en volume de pores fermés de 20 à 40%, par addition de grains très fins d'un agent d'expansion chimique de point de décomposition compris entre 180⁰ et 200°C.

2. Câble électrique selon la revendication 1, caractérisé en ce que l'agent d'expansion chimique est l'azodicarbonamide.

3. Câble électrique selon les revendications 1 ou 2, caractérisé en ce que l'agent d'expansion chimique est en grains de dimension moyenne d'environ 10 microns.

4. Câble électrique selon la revendication 1, caractérisé en ce que l'agent d'expansion chimique est en proportion de 0,05 à 0,5% en poids.

5. Câble électrique selon la revendication 1, caractérisé en ce que le poly-chlorure de vinyle est également additionné d'un agent de nucléation.

6. Câble électrique selon la revendication 5, caractérisé en ce que l'agent de nucléation est du talc en grains fins.

7. Câble électrique selon la revendication 6, caractérisé en ce que le talc en grains fins est en proportion d'environ 0,5% en poids.

8. Procédé de fabrication d'un câble électrique, caractérisé en ce que l'on fait passer dans une extrudeuse dont la température de la tête est maintenue entre 160° et 180°C, d'une part par le poinçon un conducteur électrique, d'autre part par la matrice périphérique du poly- chlorure de vinyle additionné de grains très fins d'un agent d'expansion chimique de point de décompostion compris entre 180° et 200°C.

## Patentansprüche

1. Elektrisches Kabel für niedrige oder mittlere Spannung mit einem zeilförmigen Isolationsmaterial aus Polyvinylchlorid, das gleichzeitig einen Dichtungsmantel bildet, dadurch gekennzeichnet, daß das Isolationsmaterial. durch Zugabe von sehr feinen Körnchen eines chemischen Expandiermittels mit einem Zersetzungspunkt zwischen 180 und 200°C bis zu einem Volumenprozentsatz an geschlossenen Poren von 20 bis 40% expandiert ist.

2. Elektrisches Kabel nach Anspruch 1, dadurch gekennzeichnet, daß es sich bei dem chemischen Expandiermittel um Azodicarbonamid handelt.

3. Elektrisches Kabel nach Anspruch 1 oder 2, dadurch gekennzeichnet, daß das chemische Expandiermittel aus Körnchen mit einer mittleren Dimension von etwa 10 ,um besteht.

4. Elektrisches Kabel nach Anspruch 1, dadurch gekennzeichnet, daß das chemische Expandiermittel in einer Menge von 0,05 bis 0,5 Gew.% vorliegt.

5. Elektrisches Kabel nach Anspruch 1, dadurch gekennzeichnet, daß dem Polyvinylchlorid außerdem ein Keimbildner zugesetzt ist.

6. Elektrisches Kabel nach Anspruch 5, dadurch gekennzeichnet, daß es sich bei dem Keimbildner um Talk in Form von feinen Körnchen handelt.

7. Elektrisches Kabel nach Anspruch 6, dadurch gekennzeichnet, daß der Talk in Form von feinen Körnchen in einer Menge von etwa 0,5 Gew.% vorliegt.

8. Verfahren zur Herstellung eines elektrischen Kabels, dadurch gekennzeichnet, daß man in einen Extruder, dessen Kopftemperatur zwischen 160 und 180°C gehalten wird, einerseits durch die Patrize einen elektrischen Leiter und andererseits durch die Umfangsmatrize Polyvinylchlorid, dem sehr feine Körnchen eines chemischen Expandiermittels mit einem Zersetzungspunkt zwischen 180 und 200°C zugesetzt worden sind, einführt.

## Claims

1. Electric cable for low or intermediate voltages with a cellular insulation material consisting of polyvinylchloride which simultaneously forms a sealing sleeve, characterized in that the insulation material is expanded up to a volume percentage of closed pores of 20 to 40%, by addition of fine grains of a chemical expanding agent having a decomposition point between 180 and 200°C.

2. An electric cable according to claim 1, characterized in that the chemical expanding agent is azodicarbonamide.

3. An electric cable according to claim 1 or 2, characterized in that the chemical expanding agent consists of grains with an average dimension of about 10 ,um.

4. An electric cable according to claim 1, characterized in that the chemical expanding agent is present in a proportion of 0,05 to 0,5 percent by weight.

5. An electric cable according to claim 1, characterized in that to the polyvinylchloride, a nucleation agent is added.

6. An electric cable according to claim 5, characterized in that the nucleation agent is talc in form of fine grains.

7. An electric cable according to claim 6, characterized in that the talc in form of fine grains is present in a proportion of about 0,5 percent by weight.

8. A process for the manufacture of an electric cable, characterized in that an extruder, the head of which is kept at a temperature between 160 and 180°C, is fed on the one hand through its punch by an electric conductor and on the other hand through its peripheral matrix by polyvinylchloride added with very fine grains of a chemical expanding agent with a decomposition point between 180 and 200°C.
